# EUROPÄISCHE PATENTSCHRIFT

(11) **EP 0 610 845 B1**
(45) Veröffentlichungstag und Bekanntmachung des Hinweises auf die Patenterteilung: **10.12.1997**
(21) Anmeldenummer: 94101798.0
(22) Anmeldetag: 07.02.1994
(51) Int. Cl.: D04B 1/00

(54) **Doppelflächige Rundstrickware**
Double-faced circular knitwear
Tricot circulaire à double face

(30) Priorität: 12.02.1993 DE 9302039 U
(43) Veröffentlichungstag der Anmeldung: 17.08.1994
(73) Patentinhaber: HOECHST AKTIENGESELLSCHAFT, 65929 Frankfurt am Main (DE)
(72) Erfinder: Löffler, Alfons, D-86399 Bobingen (DE)

(56) Entgegenhaltungen:
- EP-A- 0 339 227
- WO-A-92/13125
- DE-C- 2 851 348
- DE-U- 9 016 062

## Beschreibung

Die vorliegende Erfindung betrifft eine doppelflächige Rundstrickware mit zwei außenliegenden Gestrickbahnen und einer dazwischenliegenden Abstandsstruktur, bevorzugt für Polster- und Verkleidungszwecke, mit einer besonders vorteilhaften Kombination von Rücksprungverhalten, textilem Oberflächengriff und Formbarkeit.

Aus dem Deutschen Gebrauchsmuster G 90 16 062 ist es bekannt, für die Unterpolsterung von Sitzmöbeln und von Kleidungsstücken sowie als Unterlage für Krankenbetten ein textiles Abstandsgewirke einzusetzen, das eine verbesserte Formstabilität und bleibende Rücksprungeigenschaften hat. Dieses Ziel wird dort dadurch erreicht, daß die Abstandsstruktur aus bahnflächenverbindenden Maschen aus monofilen elastischen Fäden besteht, die abwechselnd mit je einer Gewirkebahn vermascht sind. Die Monofilamente, die die bahnflächenverbindenden Maschen bilden und damit als Abstandhalterfäden fungieren, sollen bei einem Bahnabstand von ca. 7mm eine Stärke von 0,08 bis 0,14 mm aufweisen.
Auch bei der aus der DE-C-28 51 348 bekannten doppelflächigen Kettenwirkware kam es darauf an, eine für Bettunterlagen geeignete federnd weiche Fläche zu schaffen. Diese Aufgabe wurde dort in der Weise gelöst, daß die Rückfederung der oberen Gewirkebahn durch Abstandhalter-Bändchen aus in Streifen geteilter Kunststoffolie einer Dicke von ca. 0,1 mm und einer Breite von 1-3 mm gebildet wird. Vorzugsweise sollen diese Abstandhalter-Bändchen aus Polypropylen gefertigt werden.

Den bekannten Konstruktionen haften aber noch Mängel an, die einem Einsatz in vergrößertem Umfang im Wege stehen.
Ein Faktor, der zunehmend an Bedeutung gewinnt, ist die Notwendigkeit, gebrauchte Materialien einwandfrei entsorgen zu können. Die Verwendung von unterschiedlichen Grundstoffen für die Garne der Gewirkebahnen und für die Abstandsstruktur bei bekannten doppelflächigen Textilmaterialien, z.B. von

Polyamidgarnen für die Gewirkebahn und von Polypropylen-Abstandshaltern, ist von erheblichem Nachteil für die Entsorgung dieser Materialien.
Ein weiterer limitierender Faktor ist das Erfordernis, für die Abstandhalter Folienbändchen oder Monofilamente einzusetzen. Diese Materialien werden nicht in so großem Umfang gefertigt, wie textile Synthesefasern. Ihre Herstellung und Weiterverarbeitung ist aufgrund der ihnen eigenen Steifheit technisch aufwendig und damit auch teuer. Das Einwirken derartiger steifer fadenförmigen Materialien in textile Gewirke bringt Probleme mit sich, die umso größer werden, je höher der Anteil dieser Materialien an dem gesamten Textilerzeugnis ist.
Eine weitere Eigenschaft dieser bekannten Materialien, die bei verschiedenen Anwendungen als gravierender Nachteil gilt, ist die Griffhärte der textilen Oberflächen, die als kalt und ungemütlich empfunden wird und schließlich die verringerte Verformbarkeit, die eine Anpassung der Doppelgewirke an dreidimensionale Strukturen erschwert und damit deren Einsatz für Verkleidungszwecke einschränkt.

Es wurde nun überraschend gefunden, daß man durch das im Folgenden beschriebene Abstandsgewirke eine wesentliche Verbesserung der Verformbarkeit, der Haptik der textilen Oberfläche und dabei gleichzeitig eine Vereinfachung und Verbilligung der Herstellung und eine Erleichterung der Entsorgung durch Recyclisierung erzielen kann.

Die vorliegende Erfindung betrifft somit eine doppelflächige Rundstrickware mit zwei konzentrischen Gestrickbahnen (1) und (1') und einer dazwischenliegenden Abstandsstruktur (2), welche dadurch gekennzeichnet ist, daß die Abstandsstruktur (2) aus Abstandshalterfäden besteht, die grobfibrillige Multifilamentgarne enthalten, wobei der Abstand zwischen den beiden Gestrickbahnen (1) und (1') 0,3 bis 8 mm beträgt, und die Maschendichte einer Maschinenteilung von E 16 bis E 32 entspricht und daß die Dichte der Abstandsfäden zwischen 150 und 250 Fäden pro cm² liegt.

Die in der erfindungsgemäßen doppelflächigen Rundstrickware enthaltenen grobfibrilligen Multifilamentgarne haben einen Garntiter von 50 bis 250 dtex, vorzugsweise von 100 bis 200 dtex und einem Einzeltiter von 5 bis 100 dtex, vorzugsweise von 10 bis 20 dtex, und sind gegebenenfalls texturiert.

Die in der doppelflächigen Rundstrickware enthaltenen Monofilamente haben einen Titer von 20 bis 150 dtex, vorzugsweise von 70 bis 110 dtex.

Vorzugsweise bestehen alle Garne für die doppelflächige Rundstrickware aus demselben Polymermaterial.

Die erfindungsgemäße doppelflächige Rundstrickware enthält als Abstandshalterfäden gegebenenfalls texturiertes grobfibrilliges Multifilamentgarn, und ggf mit diesen kombiniert, Monofile. Die Abstandskonstruktion kann somit ausschließlich grobfibrilliges Multifilamentgarn, insbesondere texturiertes grobfibrilliges Multifilamentgarn, oder auch, was gewisse unten beschriebene Vorteile hat, einen Anteil von Monofilamenten nebeneinander aufweisen.

Vorzugsweise hat die erfindungsgemäße doppelflächige Rundstrickware eine Rechts-Links-Maschenstruktur.
Die Rechts-Links-Maschenstruktur beinhaltet auch deren Varianten, wie z.B. plattiert, durchbrochen, gerippt, versetzt, Welle, Fang, Noppe und Jacquard-Musterungen.

Eine bevorzugte erfindungsgemäße doppelflächige Rundstrickware hat ein Flächengewicht 150 bis 1400 g/m², vorzugsweise 200 bis 500 g/m², und der senkrechte Abstand seiner beiden Gestrickbahnen beträgt 0,3 bis 8 mm vorzugsweise 4 bis 6 mm.
Weiterhin ist eine erfindungsgemäße doppelflächige Rundstrickware bevorzugt, in der die Gestrickbahnen eine Maschendichte haben, die einer Maschinenteilung von E 18 bis E 20 entspricht.

Durch die Verwendung oder Mitverwendung von grobfibrilligem Multifilamentgarn, insbesondere texturiertem grobfibrilligem Multifilamentgarn, in der Abstandskonstruktion ergeben sich besondere Vorteile im Hinblick auf eine erheblich verbesserte Formbarkeit und eine angenehmere Haptik, aber auch für die insgesamt einfachere Erzeugung und Verbilligung des Materials.

Eine besonders vorteilhafte Kombination von Rücksprungverhalten und textilem Oberflächengriff und Formbarkeit ergibt sich, wenn 50 bis 80 Gew.-%, vorzugsweise 60 bis 70 Gew.-% der Abstandshalterfäden gegebenenfalls texturierte grobfibrillige Multifilamentgarne und dementsprechend 20 bis 50 Gew.-%, vorzugsweise 30 bis 40 Gew.-% Monofilamente sind.

Die Anordnung der gegebenenfalls texturierten grobfibrilligen Multifilamentgarne und der Monofilamente in der Abstandsstruktur kann in unterschiedlicher Weise erfolgen. Wesentlich ist, das die Monofilamente und die ggf. texturierten grobfibrilligen Multifilamentgarne statistisch gleichmäßig gemischt und über die Fläche des Abstandsgewirkes verteilt sind.
Eine zweckmäßige Anordnungsmöglichkeit besteht darin, daß in der Abstandsstruktur die Monofilamente und die ggf. texturierten Garne nebeneinander in jeder Reihe eingebunden oder vermascht sind.
Eine weitere zweckmäßige Anordnungsmöglichkeit besteht darin, daß in der Abstandsstruktur die gegebenenfalls texturierten grobfibrilligen Multifilamentgarne und die Monofilamente alternierend aufeinander folgen.
Eine besondere Stabilisierung gegen seitliches Verschieben und Zusammenfallen der beiden Gewirkebahnen ergibt sich, wenn die Abstandshalterfäden aus gegebenenfalls texturiertem grobfibrilligem Multifilamentgarn und Monofilamenten zwischen den in einer Richtung liegenden Maschenreihen wechseln.
Zweckmäßigerweise hat die Abstandskonstruktion eine Fadendichte von insgesamt 150 bis 250, vorzugsweise 180 bis 200 Abstandshalterfäden pro cm².

Die als Abstandshalterfäden eingesetzten Monofilamente haben zweckmäßigerweise einen Titer von 20 bis 150 dtex, vorzugsweise von 70 bis 110 dtex, die als Abstandshalterfäden eingesetzten gegebenenfalls texturierten grobfibrilligen Multifilamentgarne haben zweckmäßigerweise einen Garntiter von 50 bis 250 dtex, vorzugsweise von 100 bis 200 dtex und einen Einzeltiter von 5 bis 100 dtex, vorzugsweise von 10 bis 20 dtex.

Texturierte Multifilamentgarne, die als Abstandshalterfäden dienen, sind luft- oder falschdrahttexturiert.

Die Figuren 1 bis 3 veranschaulichen schematisch und beispielhaft zwei Ausführungsformen der erfindungsgemäßen doppelflächigen Rundstrickware.

Die Figur 1 zeigt schematisch eine zylindrisch geformte doppelflächige Rundstrickware, mit den beiden konzentrisch liegenden Gestrickbahnen (1) und (1') und den sie verbindenden, als Zickzacklinie angedeuteten Abstandshalterfäden (2).

Die Figur 2 zeigt einen Ausschnitt aus einer erfindungsgemäßen doppelflächigen Rundstrickware in schräger Aufsicht mit den beiden außenliegenden Gestrickbahnen (1) und (1'), den auf diesen gepunktet eingezeichneten Richtungslinien (12) und (12'), die die Lage der Maschenreihen andeuten, und den zwischen den Gestrickbahnen (1) und (1') hin und her laufenden Abstandsfäden aus Monofilamenten (3) und texturierten Multifilamentgarnen (4). In diesem Beispiel sind die Monofilamente und die texturierten Multifilamentgarne nebeneinander in jeder Reihe eingebunden oder vermascht.

Die Figur 3 zeigt einen Ausschnitt aus einer erfindungsgemäßen doppelflächigen Rundstrickware in schräger Aufsicht mit den beiden außenliegenden Gestrickbahnen (1) und (1'), den auf diesen gepunktet eingezeichneten Richtungslinien (12) und (12'), die die Lage der Maschenreihen andeuten, und den zwischen den Gestrickbahnen (1) und (1') hin und her laufenden Abstandsfäden aus Monofilamenten (3) und texturierten Multifilamentgarnen (4), sowie die zur Verdeutlichung voll gezeichneten Abstandshalterfäden (5), die sich zwischen nebeneinander liegenden Maschenreihen erstrecken. In diesem Beispiel sind die Monofilamente und die texturierten Multifilamentgarne in jeder Maschenrichtung alternierend in das Gestrick eingebunden oder vermascht und es erfolgt eine Querstabilisierung durch die die Maschenreihen wechselnden Fäden (5).

Die Garne der beiden Gestrickbahnen und die Monofilamente und ggf. texturierten Garne der Abstandskonstruktion bestehen vorzugsweise aus Polyestern oder Polyolefinen.

Als Polyestermaterial kommen im Prinzip alle zur Faserherstellung geeigneten bekannten Typen in Betracht. Derartige Polyester bestehen überwiegend aus Bausteinen, die sich von aromatischen Dicarbonsäuren und von aliphatischen Diolen ableiten. Gängige aromatische Dicarbonsäurebausteine sind die zweiwertigen Reste von Benzoldicarbonsäuren, insbesondere der Terephthalsäure und der Isophthalsäure; gängige Diole haben 2-4 C-Atome, wobei das Ethylenglycol besonders geeignet ist. Vorzugsweise enthalten modifizierte Polyester mindestens 85 mol% Ethylenterephthalat-Einheiten. Die restlichen 15 mol% bauen sich dann aus Dicarbonsäureeinheiten und Glycoleinheiten auf, die als sogenannte Modifizierungsmittel wirken und die es dem Fachmann gestatten, die physikalischen und chemischen Eigenschaften der hergestellten Filamente gezielt zu beeinflussen. Beispiele für solche Dicarbonsäureeinheiten sind Reste der Isophthalsäure oder von aliphatischen Dicarbonsäure wie z.B. Glutarsäure, Adipinsäure, Sebazinsäure; Beispiele für modifizierend wirkende Diolreste sind solche von längerkettigen Diolen, z.B. von Propandiol oder Butandiol, von Di- oder Tri-ethylenglycol oder, sofern in geringer Menge vorhanden, von Polyglycol mit einem Molgewicht von ca. 500 - 2000. Besonders bevorzugt sind Polyester, die mindesten 95 mol% Ethylenterephthalat-Einheiten enthalten, insbesondere solche aus unmodifiziertem PET.

Die erfindungsgemäßen, aus derartigen Polyestern, insbesondere aus Polyethylenterephthalat, hergestellten Abstandsgewirke sind nicht leicht zu entflammen.

Die flammhemmende Wirkung kann noch verstärkt werden durch den Einsatz von flammhemmend modifizierten Polyestern. Derartige flammhemmend modifizierten Polyester sind bekannt. Sie enthalten Zusätze von Halogenverbindungen, insbesondere Bromverbindungen, oder, was besonders vorteilhaft ist, sie enthalten Phosphorverbindungen, die in die Polyesterkette einkondensiert sind. Besonders bevorzugte, flammhemmende erfindungsgemäße Abstandsgewirke enthalten Monofilamente und Garne aus Polyestern, die in der Kette Baugruppen der Formel worin R Alkylen oder Polymethylen mit 2 bis 6 C-Atomen oder Phenyl und R¹ Alkyl mit 1 bis 6 C-Atomen, Aryl oder Aralkyl bedeutet, einkondensiert enthalten. Vorzugsweise bedeuten in der Formel I R Ethylen und R¹ Methyl, Ethyl, Phenyl, oder o-, m- oder p-Methyl-phenyl, insbesondere Methyl.

Die in der erfindungsgemäßen doppelflächigen Rundstrickware enthaltenen Polyester haben zweckmäßigerweise ein Molekulargewicht entsprechend einer intrinsischen Viskosität (IV), gemessen in einer Lösung von 1g Polymer in 100 ml Dichloressigsäure bei 25°C, von 0,5 bis 1,4.

Als Polyolefine, aus denen die Garne der erfindungsgemäßen doppelflächigen Rundstrickware bestehen können, kommen auch substituierte, insbesondere durch Chlor oder Cyangruppen substituierte Polyolefine in Betracht. Beispiele für solche Polyolefinmaterialien sind Polyethylen, Polypropylen, Polyvinylchlorid und Polyacrylnitril. Bevorzugte Polyolefin-Garne bestehen aus Polypropylen.

Unter "Rundstrickware" im Sinne dieser Erfindung sind selbstverständlich auch breitgezogene Strickschläuche und solche anderen Maschenwaren zu verstehen, deren Konstruktion einem Gestrick gleicht, wie z.B. Rund-Kuliergewirke.

Ein weiterer Gegenstand der vorliegenden Erfindung ist ein Verfahren zur Herstellung der oben beschriebenen doppelflächigen Rundstrickware, bei dem auf den beiden Nadelfonturen von Zylinder und Rippscheibe einer Rundstrickmaschine eine doppelflächige Rundstrickware hergestellt wird, bei der die Abstandhalterfäden alternierend zwischen den beiden Gestrickbahnen hin und her geführt und in jeder Bahn eingebunden oder vermascht werden, das dadurch gekennzeichnet ist, daß an den entsprechenden Stricksystemen den Nadeln als Abstandhalterfaden entweder grobfibrillige Multifilamentgarne oder grobfibrillige Multifilamentgarne alternierend mit Monofilen zugeführt werden.

Die in den Figuren 4a und 4b dargestellten Schemata veranschaulichen beispielhaft die Schritte bei der Herstellung einer erfindungsgemäßen doppelflächigen Rundstrickware. Die in den Figuren untereinander liegenden fünf, durch eine horizontale Linie getrennten Gruppen (1; 2; 3; 4; 5) von kurzen senkrechten Strichen (6; 7) symbolisieren die Nadeln von fünf Systemen der Strickmaschine, wobei die oberhalb der horizontalen Linie liegende Strichgruppe (6) die Rippnadeln, die unter der horizontalen Linie liegende Strichgruppe (7) die Zylindernadeln darstellen.
Die von Nadel zu Nadel führenden Linien (8; 9) symbolisieren den Fadenlauf, wobei eine einfache Umlenkung (10) des Fadenlaufs an der Nadel eine Einbindung des betreffenden Fadens, eine Schlaufe (11) an der Nadel eine Vermaschung bedeutet. Die Linien (8) in dieser Darstellung sollen den Lauf des Abstandshalterfadens auf den Systemen 1 und 5, die Linien (9) den Lauf der Fäden für die Warenrückseite auf System 2 und Warenvorderseite auf den Systemen 3 und 4, auf denen eine jacquardmäßige Steuerung der Nadeln erfolgt, zeigen.
Bei diesem Beispiel ist der Abstandhalterfaden auf dem fünften System gegenüber dem ersten System um eine Nadel versetzt.

Bei dem Einsatz von grobfibrilligem Multifilamentgarn als Abstandshalterfäden ist es bevorzugt, texturierte Garne einzusetzen. Sie können luft- oder falschdrahttexturiert sein.

Vorzugsweise werden die Nadeln so gesteuert, daß in jeder der Bahnen eine Rechts-Links-Struktur gestrickt wird.

Entsprechend der oben beschriebenen bevorzugten Zusammensetzung der Abstandsstruktur ist es bevorzugt, wenn die Garnzufuhr so erfolgt, daß 50 bis 80 Gew.-%, vorzugsweise 60 bis 70 Gew.-%, der Abstandshalterfäden gegebenenfalls texturiertes grobfibrilliges Multifilamentgarn und dementsprechend 20 bis 50 Gew.-%, vorzugsweise 30 bis 40 Gew.-%, Monofilamente sind.

Sofern Monofilamente und Multifilamentgarne nebeneinander als Abstandhalterfäden eingesetzt werden sollen, ist es zweckmäßig, je nach der angestrebten, oben beschriebenen Anordnung der Monofilamente und der ggf. texturierten Multifilamentgarne in der Abstandsstruktur die Nadelauswahl so zu steuern, daß Abstandshalterfäden aus Monofilamenten und ggf. texturierten Multifilamenten in Längrichtung nebeneinander liegende Reihen bilden, oder daß Abstandshalterfäden aus Monofilamenten und ggf. texturierten Multifilamenten in Länsgrichtung gesehen, alternierend aufeinander folgen.

Eine besondere Stabilisierung gegen seitliches Verschieben und Zusammenfallen der beiden Gewirkebahnen ergibt sich, wenn man die Bindung so steuert, daß Abstandshalterfäden aus Monofilamenten und ggf. texturierten Multifilamenten zwischen den in Längrichtung liegenden Maschenketten wechseln.

Wie oben bereits ausgeführt, hat die erfindungsgemäße doppelflächige Rundstrickware eine sehr günstige Verformbarkeit, eine angenehme Haptik der textilen Oberfläche und ist - insbesondere wenn alle Fasermaterialien aus dem gleichen Polymermaterial bestehen - problemlos durch Recyclisierung zu entsorgen Es kann daher mit besonderem Vorteil zum Polstern und Verkleiden von Innenräumen, wie z.B. Autoinnenauskleidungen oder, insbesondere wenn zur Herstellung der Multifilamentgarne und Monofilamente ein flammhemmend modifizierter Polyester eingesetzt wird, von Flugzeugzellen, Schnellzugabteilen oder öflentlichen Einrichtungen eingesetzt werden.

## Patentansprüche

1. Doppelflächige Rundstrickware mit zwei konzentrischen Gestrickbahnen (1) und (1') und einer dazwischenliegenden Abstandsstruktur (2), dadurch gekennzeichnet, daß die Abstandsstruktur (2) aus Abstandshalterfäden besteht, die grobfibrillige Multifilamentgarne enthalten, wobei der Abstand zwischen den beiden Gestrickbahnen (1) und (1') 0,3 bis 8 mm beträgt, und die Maschendichte einer Maschinenteilung von E 16 bis E 32 entspricht und daß die Dichte der Abstandsfäden zwischen 150 und 250 Fäden pro cm² liegt.

2. Doppelflächige Rundstrickware gemäß Anspruch 1, dadurch gekennzeichnet, daß grobfibrilligen Multifilamentgarne texturiert sind.

3. Doppelflächige Rundstrickware gemäß Anspruch 1 oder 2, dadurch gekennzeichnet, daß die grobfibrilligen Multifilamentgarne einen Garntiter von 50 bis 250 dtex und einem Einzeltiter von 5 bis 100 dtex haben.

4. Doppelflächige Rundstrickware gemäß Anspruch 1, dadurch gekennzeichnet, daß die Abstandshalterfäden (2) zusätztlich Monofilamente enthalten.

5. Doppelflächige Rundstrickware gemäß Anspruch 3 oder 4, dadurch gekennzeichnet, daß die Monofilamente einen Titer von 20 bis 150 dtex aufweisen.

6. Doppelflächige Rundstrickware gemäß mindestens einem der Ansprüche 1 bis 5, dadurch gekennzeichnet, daß alle Garne für die doppelflächige Rundstrickware (1) und (1') aus demselben Polymer bestehen.

7. Doppelflächige Rundstrickware gemäß Anspruch 1, dadurch gekennzeichnet, daß das Polymer der Garne aus Polyestern oder Polyolefinen besteht.

8. Doppelflächige Rundstrickware gemäß Anspruch 7, dadurch gekennzeichnet, daß der Polyester Polyethylenterephtalat ist.

9. Doppelflächige Rundstrickware gemäß mindestens einem der Ansprüche 1 bis 8, dadurch gekennzeichnet, daß sein Flächengewicht 150 bis 1400 g/m² beträgt.

10. Doppelflächige Rundstrickware gemäß mindestens einem der Ansprüche 1 bis 9, dadurch gekennzeichnet, daß in der Abstandsstruktur (2) die Abstandshalterfäden nebeneinander in jeder Reihe eingebunden sind.

11. Doppelflächige Rundstrickware gemäß mindestens einem der Ansprüche 1 bis 9, dadurch gekennzeichnet, daß in der Abstandsstruktur (2) die Abstandshalterfäden alternierend aufeinander folgen.

12. Doppelflächige Rundstrickware gemäß mindestens einem der Ansprüche 1 bis 11, dadurch gekennzeichnet, daß 50 bis 80 Gew.-% der Abstandshalterfäden grobfibrilliges Multifilamentgarn und 20 bis 50 Gew.-% Monofilamente sind.

13. Doppelflächige Rundstrickware gemäß mindestens einem der Ansprüche 1 bis 11, dadurch gekennzeichnet, daß 60 bis 70 Gew.-% der Abstandshalterfäden grobfibrilliges Multifilamentgarn und 30 bis 40 Gew.-% Monofilamente sind.

14. Verfahren zur Herstellung der doppelflächigen Rundstrickware des Anspruchs 1, bei dem auf den beiden Nadelfonturen von Zylinder und Rippscheibe einer Rundstrickmaschine eine doppelflächige Rundstrickware hergestellt wird, bei der die Abstandhalterfäden (2) alternierend zwischen den beiden Gestrickbahnen (1) und (1') hin und her geführt und in jeder Bahn eingebunden oder vermascht werden, das dadurch gekennzeichnet ist, daß an den entsprechenden Stricksystemen den Nadeln als Abstandhalterfaden (2) entweder grobfibrillige Multifilamentgarne (4) oder grobfibrillige Multifilamentgarne (4) alternierend mit Monofilen (3) zugeführt werden.

15. Verfahren gemäß Anspruch 14, dadurch gekennzeichnet, daß die Garnzufuhr so erfolgt, daß 50 bis 80 Gew.-% der Abstandshalterfäden grobfibrilliges Multifilamentgarn und 20 bis 50 Gew.-% Monofilamente sind.

16. Verfahren gemäß Anspruch 14, dadurch gekennzeichnet, daß die Garnzufuhr so erfolgt, daß 60 bis 70 Gew.-% der Abstandshalterfäden grobfibrilliges Multifilamentgarn und 30 bis 40 Gew.-% Monofilamente sind.

17. Verfahren gemäß Anspruch 14, dadurch gekennzeichnet, daß die Nadeln so gesteuert, daß in jeder der Bahnen (1) und (1') eine Rechts-Links-Struktur gestrickt wird.

18. Verwendung der doppelflächigen Rundstrickware des Anspruchs 1 zum Polstern und Verkleiden von Innenräumen.

## Claims

1. A double-face circular knit comprising two concentric lengths of knit web (1) and (1') and an inbetween spacer structure (2), characterized in that the spacer structure (2) consists of spacer threads which comprise coarse-filament multifilament yarns, the distance between the two lengths of knit web (1) and (1') being from 0.3 to 8 mm and the stitch density corresponding to a machine gauge from E 16 to E 32, and in that the density of the spacer threads is between 150 and 250 threads per cm².

2. The double-face circular knit of claim 1, characterized in that coarse-filament multifilament yarns are textured.

3. The double-face circular knit of claim 1 or 2, characterized in that the coarse-filament multifilament yarns have a yarn linear density from 50 to 250 dtex and a filament linear density from 5 to 100 dtex.

4. The double-face circular knit of claim 1, characterized in that the spacer threads (2) additionally comprise monofilaments.

5. The double-face circular knit of claim 3 or 4, characterized in that the monofilaments have a linear density from 20 to 150 dtex.

6. The double-face circular knit of at least one of claims 1 to 5, characterized in that all the yarns for the double-face circular knit (1) and (1') consist of the same polymer.

7. The double-face circular knit of claim 1, characterized in that the polymer of the yarns consists of polyesters or polyolefins.

8. The double-face circular knit of claim 7, characterized in that the polyester is polyethylene terephthalate.

9. The double-face circular knit of at least one of claims 1 to 8, characterized in that its basis weight is from 150 to 1400 g/m².

10. The double-face circular knit of at least one of claims 1 to 9, characterized in that the spacer threads of the spacer structure (2) are interlaced side by side in every row.

11. The double-face circular knit of at least one of claims 1 to 9, characterized in that the spacer threads of the spacer structure (2) alternate.

12. The double-face circular knit of at least one of claims 1 to 11, characterized in that from 50 to 80% by weight of the spacer threads are coarse-filament multifilament yarn and from 20 to 50% by weight are monofilaments.

13. The double-face circular knit of at least one of claims 1 to 11, characterized in that from 60 to 70% by weight of the spacer threads are coarse-filament multifilament yarn and from 30 to 40% by weight are monofilaments.

14. A process for producing the double-face circular knit of claim 1 by producing, on the two rows of needles of the cylinder and dial of a circular knitting machine with independently movable needles, a double-face circular knit in which the spacer threads (2) are guided alternatingly back and forth between the two lengths of knit web (1) and (1') and are interlaced or interlooped into each length of web, characterized in that it comprises feeding the needles of the corresponding knitting systems with spacer threads (2) comprising either coarse-filament multifilament yarns (4) or coarse-filament multifilament yarns (4) alternating with monofilaments (3).

15. The process of claim 14, characterized in that the yarn supply is such that from 50 to 80% by weight of the spacer threads are coarse-filament multifilament yarn and from 20 to 50% by weight are monofilaments.

16. The process of claim 14, characterized in that the yarn supply is such that from 60 to 70% by weight of the spacer threads are coarse-filament multifilament yarn and from 30 to 40% by weight are monofilaments.

17. The process of claim 14, characterized in that the needles are controlled in such a way as to produce a plain structure in each of the lengths of web (1) and (1').

18. The use of the double-face circular knit of claim 1 for upholstering and lining interior spaces.

## Revendications

1. Tricot circulaire double face constitué de deux bandes de tricot concentriques (1) et (1') et d'une structure d'écartement (2) intermédiaire, caractérisé en ce que la structure d'écartement (2) est constituée de fils d'écartement qui contiennent des fils multifilamentaires à grosses fibrilles, l'écartement entre les deux bandes de tricot (1) et (1') étant de 0,3 à 8 mm et la densité des mailles correspondant à une jauge du métier de E 16 à E 32, et en ce que la densité des fils d'écartement est comprise entre 150 et 250 fils par cm².

2. Tricot circulaire double face selon la revendication 1, caractérisé en ce que les fils multifilamentaires à grosses fibrilles sont texturés.

3. Tricot circulaire double face selon la revendication 1 ou 2, caractérisé en ce que les fils multifilamentaires à grosses fibrilles ont un titre de fil de 50 à 250 dtex et un titre individuel de 5 à 100 dtex.

4. Tricot circulaire double face selon la revendication 1, caractérisé en ce que les fils d'écartement (2) contiennent en outre des monofilaments.

5. Tricot circulaire double face selon la revendication 3 ou 4, caractérisé en ce que les monofilaments ont un titre de 20 à 150 dtex.

6. Tricot circulaire double face selon l'une au moins des revendications 1 à 5, caractérisé en ce que tous les fils utilisés pour le tricot circulaire double face (1) et (1') sont constitués du même polymère.

7. Tricot circulaire double face selon la revendication 1, caractérisé en ce que le polymère des fils est constitué de polyesters ou de polyoléfines.

8. Tricot circulaire double face selon la revendication 7, caractérisé en ce que le polyester est un poly(téréphtalate d'éthylène).

9. Tricot circulaire double face selon au moins l'une des revendications 1 à 8, caractérisé en ce que sa masse par unité de surface est comprise entre 150 et 1400 g/m².

10. Tricot circulaire double face selon l'une au moins des revendications 1 à 9, caractérisé en ce que, dans la structure d'écartement (2), les fils d'écartement sont liés l'un à côté de l'autre dans chaque rang.

11. Tricot circulaire double face selon l'une au moins des revendications 1 à 9, caractérisé en ce que, dans la structure d'écartement (2), les fils d'écartement se succèdent de façon alternée.

12. Tricot circulaire double face selon l'une au moins des revendications 1 à 11, caractérisé en ce que 50 à 80 % en masse des fils d'écartement sont du fil multifilamentaire à grosses fibrilles et 20 à 50 % en masse des monofilaments.

13. Tricot circulaire double face selon l'une au moins des revendications 1 à 12, caractérisé en ce que 60 à 70 % en masse des fils d'écartement sont du fil multifilamentaire à grosses fibrilles et 30 à 40 % en masse des monofilaments.

14. Procédé de fabrication du tricot circulaire double face de la revendication 1, selon lequel on réalise un tricot circulaire double face sur les deux fontures du cylindre et du disque à côtes d'un métier à tricoter circulaire, on fait aller et venir les fils d'écartement (2) en alternance entre les deux bandes de tricot (1) et (1') et on les lie ou on les maille dans chaque bande, caractérisé en ce que, sur les systèmes de tricotage correspondants, on amène aux aiguilles, comme fils d'écartement (2), soit des fils multifilamentaires à grosses fibrilles (4), soit des fils multifilamentaires à grosses fibrilles (4) en alternance avec des monofilaments (3).

15. Procédé selon la revendication 14, caractérisé en ce que l'on amène les fils de façon que 50 à 80 % en masse des fils d'écartement soit du fil multifilamentaire à grosses fibrilles et 20 à 50 % en masse des monofilaments.

16. Procédé selon la revendication 14, caractérisé en ce que l'on amène les fils de façon que 60 à 70 % en masse des fils d'écartement soit du fil multifilamentaire à grosses fibrilles et 30 à 40 % en masse des monofilaments.

17. Procédé selon la revendication 14, caractérisé en ce que l'on actionne les aiguilles de façon que, dans chacune des bandes (1) et (1'), on tricote une structure de jersey.

18. Utilisation du tricot circulaire double face de la revendication 1 pour le rembourrage et le revêtement d'intérieurs.
